# EUROPÄISCHE PATENTSCHRIFT

(11) **EP 0 281 586 B1**
(45) Veröffentlichungstag und Bekanntmachung des Hinweises auf die Patenterteilung: **17.07.1991**
(21) Anmeldenummer: 87905615.8
(22) Anmeldetag: 03.09.1987
(51) Int. Cl.: B44C 5/04, B32B 21/08

(54) **DEKORATIVE SCHICHTPRESSSTOFFPLATTE UND VERFAHREN ZU DEREN HERSTELLUNG**
DECORATIVE LAMINATED SHEET AND PROCESS FOR PRODUCING THE SAME
PLAQUE STRATIFIEE DECORATIVE ET SON PROCEDE DE PRODUCTION

(30) Priorität: 05.09.1986 DE 3630315
(43) Veröffentlichungstag der Anmeldung: 14.09.1988
(73) Patentinhaber: RESOPAL GMBH, D-64823 Gross-Umstadt (DE)
(72) Erfinder: HOLZER, Herbert, D-6114 Gross-Umstadt (DE)
(74) Vertreter: Katscher, Helmut, Dipl.-Ing.
(86) Internationale Anmeldenummer: EP8700493
(87) Internationale Veröffentlichungsnummer: WO8801575

(56) Entgegenhaltungen:
- DE-A- 3 418 282

## Beschreibung

Die Erfindung betrifft ein Verfahren zur Herstellung einer dekorativen Schichtpreßstoffplatte mit einem Kern aus mehreren beharzten, zu einem Stapel aufeinandergesetzten Papierbahnen und einer darauf angeordneten, mit einem Melaminformaldehydharz getränkten Dekorpapierbahn, wobei auf die Oberfläche der Dekorpapierbahn zur Bildung einer witterungsbeständigen Schutzschicht eine Acrylharzdispersion aus der flüssigen Phase aufgetragen und anschließend getrocknet und die Dekorpapierbahn daraufhin mit dem Kern verpreßt wird.

Dekorative Schichtpreßstoffplatten finden vor allem bei der Herstellung von Möbeln und dem Innenausbau von Gebäuden eine bevorzugte Anwendung. Zur Ausbildung dieser dekorativen Schichtpreßstoffplatten wird ein Kern aus harzgetränkten Kraftpapieren gebildet, die zu einem Stapel aufeinandergelegt werden. Zur Bildung einer dekorativen Oberfläche wird wenigstens eine eingefärbte oder bedruckte und mit einem Kunstharz getränkte Papierbahn zuoberst auf diesen Stapel aufgelegt. Anschließend wird der so gebildete Stapel bei einer vorgebbaren Temperatur und einem entsprechenden Druck verpreßt.

Versuche, diese dekorativen Schichtpreßstoffplatten auch im Außenbereich einzusetzen, sind bisher daran gescheitert, daß diese nicht völlig zufriedenstellend witterungsbeständig hergestellt werden konnten. Durch die Einwirkung von Sonnenlicht, Feuchtigkeit und die in unseren Breiten starken Temperaturwechsel kommt es im Laufe der Zeit zu einer Zerstörung der Harzschicht, mit welcher die Dekorpapierbahn getränkt und beschichtet ist.

Versuche, die Dekorpapierbahn durch eine transparente witterungsbeständige Folie aus Acryl- oder Methacrylsäureester bzw. einem modifizierten Polyphenylchlorid zu schützen, erwiesen sich als nicht so vorteilhaft, da diese Folien sehr dünn und spröde sind. Hierdurch entstehen beim Auflegen dieser Folien auf die Dekorpapierbahn bzw. auf ihre Harzschicht Schwierigkeiten, die zu einem aufwendigen Herstellungsprozeß führen. Dabei ist es nicht auszuschließen, daß es zu Rissen und Brüchen in diesen Folien kommt, so daß ein großer Produktionsausschuß das Ergebnis dieses Verfahrens ist.

Bei einem bekannten Verfahren der eingangs genannten Gattung (DE-A-3 418 282) wird zur Bildung einer witterungsbeständigen Schutzschicht auf die Oberfläche der Dekorpapierbahn eine lösungsmittelhaltige, fotopolymerisierbare Acrylharzdispersion aufgebracht. Die Entsorgung dieser organischen Lösungsmittel erfordert einen erheblichen technischen Aufwand und kann zu Umweltbeeinträchtigungen führen.

Aufgabe der Erfindung ist es daher, ein Verfahren der eingangs genannten Gattung so auszubilden, daß keine Probleme bei der Entsorgung von Lösungsmitteln auftreten.

Diese Aufgabe wird erfindungsgemäß dadurch gelöst, daß die Dekorpapierbahn auf einen Feuchtigkeitsgehalt von 7-8% getrocknet wird und daß die anschließend aufgebrachte Acrylharzdispersion eine selbstvernetzende, wäßrige Dispersion ist.

Dieses besondere Acrylharz bildet eine transparente witterungsbeständige Schicht aus einer umweltfreundlichen wäßrigen Dispersion.

Bisher war es nicht möglich, aus einer an sich bekannten wäßrigen und deshalb umweltfreundlichen Phase einen völlig klaren, grauschleierfreien Acrylatfilm auf eine melaminharzimprägnierte Dekorpapierbahn zu applizieren. Deshalb konnten insbesondere dunkel gefärbte Dekore nicht beschichtet werden.

Erst mit dem erfindungsgemäßen Verfahren gelang es, eine Reemulgierung des Melaminharzes zu verhindern, wodurch die optische Beeinträchtigung der Schichtstoffplatten verursacht wurde.

Ein Ausführungsbeispiel der Erfindung wird nachfoglend anhand der Zeichnung beschrieben.

Eine dekorative Schichtpreßstoffplatte 1 wird im wesentlichen durch einen Kern 2, eine Dekorpapierbahn 3 sowie eine witterungsbeständige Schutzschicht 4 gebildet. Der Kern 2 besteht aus mehreren, vorzugsweise fünf bis neun übereinandergestapelten Kraftpapierbahnen 2P, die mit einem Phenolharz getränkt sind.

Auf diesen Kern 2 ist zur Ausbildung einer dekorativen Oberfläche die Dekorpapierbahn 3 aufgelegt. Diese ist ebenfalls mit einem Harz, vorzugsweise einem Auf diesen Kern 2 ist zur Ausbildung einer dekorativen Oberfläche die Dekorpapierbahn 3 aufgelegt. Diese ist ebenfalls mit einem Harz, vorzugsweise einem Melaminformaldehydharz getränkt. Zusätzlich ist diese Dekorpapierbahn 3 eingefärbt oder bedruckt. Auf der Oberfläche dieser Dekorpapierbahn 3 ist die witterungsbeständige Schutzschicht 4 angeordnet.

Zur Ausbildung dieser witterungsbeständigen Schutzschicht wird die Dekorpapierbahn 3 zunächst mit einem Melaminformaldehydharz getränkt. Hierfür wird die Dekorpapierbahn mit einer Harzlösung imprägniert, die etwa 80 bis 85 Gewichts-% Melaminformaldehydharz bezogen auf das Flächengewicht des Rohrpapiers enthält. Anschließend wird die Dekorpapierbahn 3 getrocknet, und zwar soweit, daß sie nur noch einen Feuchtigkeitsgehalt von 7 bis 8% aufweist. Anschließend wird die Dekorpapierbahn mit der witterungsbeständigen Schutzschicht 4 überzogen.

Vorzugsweise wird die Schutzschicht 4 nur auf die Fläche der Dekorpapierbahn 3 aufgetragen, die später die Oberfläche der dekorativen Schichtpreßstoffplatte bildet. Ist die dekorative Schichtpreßstoffplatte 1 für Außenbereiche vorgesehen, die extremen Witterungseinflüssen ausgesetzt sind, wie z.B. einer ganztätigen Sonneneinstrahlung oder einem starken Temperaturwechsel nicht nur während des Jahres sondern auch am Tag, so kann die Dekorpapierbahn 3 auch auf ihrer nach unten weisenden Fläche mit der Schutzschicht 4 beschichtet werden (hier nicht dargestellt). Generell empfiehlt sich ein symmetrischer Aufbau der Platten, da dadurch Verzugsprobleme vermieden werden. In diesem Fall wird auf beide Oberflächen des Kerns 2 eine Zur Ausbildung der Schutzschicht 4 wird wenigstens auf die Oberfläche jeder Dekorpapierbahn 3 eine Harzlösung aufgetragen. Hierfür wird eine wäßrige selbstvernetzende Acrylharzdispersion verwendet. Das mit dem Melmainformaldehydharz getränkte Dekorpapier 3 wird soweit getrocknet, daß es noch eine Feuchtigkeit zwischen 7 und 8% aufweist. Anschließend wird die wäßrige selbstvernetzende Acrylharzdispersion auf seine Oberfläche aufgetragen, und zwar soviel, daß die Menge des Harzes später 40 bis 80 Gramm pro Quadratmeter beträgt. Die Harzmenge in der Dispersion beträgt etwa 50 Gewichts-% bezogen auf das Gesamtgewicht der Dispersion. Anschließend wird die Dekorpapierbahn 3 getrocknet, auf den Papierstapel, der den Kern 2 der dekorativen Schichtpreßstoffplatte bildet, aufgelegt und mit den Kernpapieren verpreßt.

## Patentansprüche

1. Verfahren zur Herstellung einer dekorativen Schichtpreßstoffplatte (1) mit einem Kern (2) aus mehreren beharzten, zu einem Stapel aufeinandergesetzten Papierbahnen (2P) und einer darauf angeordneten, mit einem Melaminformaldehydharz getränkten Dekorpapierbahn (3), wobei auf die Oberfläche der Dekorpapierbahn (3) zur Bildung einer witterungsbeständigen Schutzschicht (4) eine Acrylharzdispersion aus der flüssigen Phase aufgetragen und anschließend getrocknet und die Dekorpapierbahn (3) daraufhin mit dem Kern (2) verpreßt wird, dadurch gekennzeichnet, daß die Dekorpapierbahn (3) auf einen Feuchtigkeitsgehalt von 7-8% getrocknet wird und daß die anschließend aufgebrachte Acrylharzdispersion eine selbstvernetzende, wäßrige Dispersion ist.

## Revendications

1. Procédé de fabrication d'une plaque stratifiée décorative (1) avec une âme (2) constituée de plusieurs bandes de papier imprégnées de résine (2P) empilées les unes sur les autres, et avec une bande de papier décoratif (3) disposée par dessus, imprégnée d'une résine mélamine-formaldéhyde, dans lequel une dispersion de résine acrylique est apportée au départ de la phase liquide sur la surface de la bande de papier décoratif (3) en vue de la formation d'une couche de protection (4) résistant aux intempéries, cette couche étant ensuite séchée et la bande de papier décoratif (3) étant compressée avec l'âme (2), **caractérisé en ce que** la bande de papier décoratif (3) est séchée jusqu'à une teneur en humidité de 7 à 8% et en ce que la dispersion de résine acrylique apportée ensuite est une dispersion en phase aqueuse autoréticulante.

## Claims

1. Method for producing a decorative laminated sheet (1) with a core (2) comprising several resin-smeared paper webs (2P) placed on top of each other in a stack and a decorative paper web (3) impregnated with a melamine formaldehyde resin arranged on top of this, an acrylic resin dispersion from the liquid phase being applied to the surface of the decorative paper web (3) to form a weather-proof protective layer (4), and then dried and the decorative paper web (3) thereafter being pressed with the core (2), characterised in that the decorative paper web (3) is dried to a moisture content of 7-8% and that the subsequently applied acrylic resin dispersion is a self-crosslinking, aqueous dispersion.
